# EUROPÄISCHE PATENTSCHRIFT

(11) **EP 0 882 807 B1**
(45) Veröffentlichungstag und Bekanntmachung des Hinweises auf die Patenterteilung: **22.11.2000**
(21) Anmeldenummer: 98110023.3
(22) Anmeldetag: 02.06.1998
(51) Int. Cl.: C22C 38/04, C22C 38/22, C21D 8/02, C21D 1/28, C22C 38/24

(54) **Feuerresistente nickelfreie Stähle für den Stahlbau und Verfahren zur Herstellung von Grobblech daraus**
Heat resistant, nickel free constructional steel and process for making plate from it
Acier de construction réfractaire, exempte de nickel et procédé pour la fabrication de tôles épaisses en cet acier

(30) Priorität: 07.06.1997 DE 19724051
(43) Veröffentlichungstag der Anmeldung: 09.12.1998
(73) Patentinhaber: Thyssen Stahl Aktiengesellschaft, 47166 Duisburg (DE)
(72) Erfinder: Kern, Andreas, Dr.-Ing., 40489 Düsseldorf (DE); Schriever, Udo. Dr.-Ing., 45134 Essen (DE)
(74) Vertreter: Cohausz & Florack

(56) Entgegenhaltungen:
- EP-A- 0 347 156
- EP-A- 0 411 515
- EP-A- 0 470 055
- PATENT ABSTRACTS OF JAPAN vol. 16, no. 249 (C-948), 8. Juni 1992 & JP 04 056723 A (NIPPON STEEL CORP.), 24. Februar 1992
- PATENT ABSTRACTS OF JAPAN vol. 15, no. 197 (C-833), 21. Mai 1991 & JP 03 053045 A (KAWASAKI STEEL CORP.), 7. März 1991

## Beschreibung

Die Erfindung bezieht sich auf feuerresistente nickelfreie Stähle mit einer Streckgrenze Re > 280 N/mm² und einem Streckgrenzenverhältnis Re/Rm (Streckgrenze Rₑ: Zugfestigkeit Rₘ) zwischen 0,4 und 0,6, insbesondere in Form von Grobblechen für den Einsatz im Stahlbau sowie ein Verfahren zur Herstellung von Grobblechen daraus.

Feuerresistente Stähle müssen eine hohe Warmfestigkeit aufweisen, damit im Stahlbau eine Verringerung von teuren Brandschutzmaßnahmen ermöglicht wird. Gleichzeitig soll ein feuerresistenter Stahl zur Erzielung eines guten Verformungsverhaltens ein sehr niedriges Streckgrenzenverhältnis Re/Rm aufweisen. Das erhöht die Sicherheit der Konstruktion gegen Versagen infolge mechanischer Belastung. Die erfindungsgemäß zu schaffenden Stähle haben darüberhinaus die an Baustähle für Stahlkonstruktionen gestellten Anforderungen hinsichtlich Zähigkeit und Verarbeitungsverhalten zu erfüllen und einen erhöhten Widerstand gegen atmosphärische Korrosion (Wetterfestigkeit) zu besitzen.

Für den Brandschutz von Stahlkonstruktionen werden Stahlteile derzeit z.B. durch Spritzputz oder Platten abgedeckt. Ziel ist es, im Brandfall die Dauer bis zum Erreichen einer kritischen Temperatur möglichst lang zu halten oder diese Temperatur gar nicht zu erreichen.

Die kritische Temperatur ist erreicht, wenn der bei dieser Temperatur gemessene Streckgrenzenwert unter 2/3 des bei Raumtemperatur gemessenen Streckgrenzenwertes abgesunken ist. Konventionelle Baustähle haben bei etwa 350 °C ihre kritische Temperatur. Durch die Notwendigkeit bei konventionellen Baustählen teure Brandschutzmaßnahmen in erheblichem Umfang vornehmen zu müssen, ist eine kostengünstige Bauabwicklung nicht gewährleistet und eine optimale Raumausnutzung vielfach schwierig.

Um die Brandschutzmaßnahmen zur Kostenreduzierung bei Stahlbauten zu verringern, sind bereits eine Reihe geeigneter feuerresistenter Stähle mit Streckgrenzenwerten von mindestens 270 bis 450 N/mm² und erhöhter Warmfestigkeit bekannt, z.B. aus der EP 0 470 055 A2. Die kritische Temperatur konnte bei ihnen bis max. 600 °C angehoben werden. Dadurch wurde bereits ein verbesserter Brandschutz erreicht. Die Verbesserung des Verformungsverhaltens ist jedoch sehr gering, weil das Streckgrenzenverhältnis dieser Stähle nur um höchstens 10 % niedriger liegt als bei konventionellen Baustählen mit gleich hoher Streckgrenze.

Der vorliegenden Erfindung liegt nun die Aufgabe zugrunde, Stähle vorzuschlagen, mit denen Brandschutzmaßnahmen durch eine über den Stand der Technik erhöhte kritische Temperatur weiter reduziert werden können und die gleichzeitig eine gegenüber bekannten Stählen verbesserte Verformbarkeit durch ein geringeres Streckgrenzenverhältnis aufweisen. Hierdurch soll eine kostengünstige und moderne Baugestaltung mit hoher Sicherheit gegen mechanisches Versagen der Konstruktion ermöglicht und parallel dazu ein erhöhter Widerstand gegen atmosphärische Korrosion geschaffen werden.

Diese Aufgabe wird erfindungsgemäß durch einen nickelfreien Stahl folgender chemischer Zusammensetzung (in Masse-%) gelöst:
0,06 bis 0,20 % C,
0,20 bis 0,30 % Si,
0,50 bis 1,60 % Mn,
0,020 bis 0,045 % Al_{lösl},
0,50 bis 0,90 % Cr,
0,10 bis 0,40 % Mo,
0,01 bis 0,05 % V

Rest Eisen mit erschmelzungsbedingten Verunreinigungen.

Wahlweise kann dieser Stahl zusätzlich ein oder mehrere der folgenden Elemente in den angegebenen Mengen (in Masse-%) enthalten:
bis 0,008 % N,
bis 0,75 % Cu,
bis 0,0040 % B,
bis 0,0030 % Ca.

Der erfindungsgemäße Stahl wird im Stand- oder Strangguß zu Brammen vergossen, die nach dem Erwärmen auf 1050 bis 1200 °C warmgewalzt werden bei Endwalztemperaturen im Bereich von 920 bis 1000 °C. Anschließend erfolgt die Abkühlung an Luft. Die so erzeugten Grobbleche mit Dicken bis 50 mm werden danach im Temperaturbereich von 880 bis 950 °C nicht länger als 30 min normalgeglüht und können zusätzlich im Temperaturbereich von 400 bis 700 °C angelassen werden.

Das Normalglühen ähnlich zusammengesetzter Baustähle mit hoher Feuerbeständigkeit und geringem Streckgrenzenverhältnis war aus der EP 0 347 156 A2 (Tabelle 13, Stähle 13 und 21) bereits an sich bekannt. Die in dieser Schrift offenbarten Stähle haben jedoch einen höheren Molybdängehalt von 0,4 bis 0,7 %. Sie erreichen im übrigen nicht das erfindungsgemäß angestrebte niedrige Streckgrenzenverhältnis von 0,4 bis 0,6. Der einzige in dieser Schrift offenbarte Stahl Nr. 13, der ein Streckgrenzenverhältnis von 0,6 aufweist und auch bei 600 °C ein noch nicht auf 2/3 abgesunkenes Streckgrenzenverhältnis aufweist, ist mit Niob und Titan statt mit Vanadium legiert und hat einen höheren Molybdängehalt von 0,48 % als der erfindungsgemäße Stahl, bei dem der Molybdängehalt maximal 0,40 % ist.

Bei Anwendung des erfindungsgemäßen Verfahrens wird im Stahl ein mehrphasiges Gefüge erzeugt, das vorwiegend aus Ferrit und Perlit mit eingelagerten bainitisch/martensitischen Inseln besteht und darüberhinaus fein verteilte Carbidausscheidungen aufweist. Auf diesem Gefüge beruht die hohe Warmfestigkeit und das niedrige Streckgrenzenverhältnis als Voraussetzung für eine gute Verformbarkeit des Grobblechs.

In Tabelle 1 sind die chemischen Zusammensetzungen und die mechanischen Eigenschaften dreier erfindungsgemäßer feuerresistenter nickelfreier Stähle in Form von 20, 25 und 40 mm dickem Grobblech aufgelistet.

Die Stähle wurden zu Brammen vergossen, die anschließend auf 1150 °C erwärmt und zu Grobblechen ausgewalzt wurden. Die Endwalztemperatur lag bei 950 °C. Nach dem Walzen werden die Bleche an Luft abgekühlt und anschließend einer Normalglühung bei 910 bis 930 °C mit weniger als 30 min Haltedauer unterzogen.

Tabelle 2 enthält die mit den neuen feuerresistenten nickelfreien Stählen erreichten mechanischen Eigenschaften. Charakteristisch ist insbesondere die deutlich höhere Warmfestigkeit der erfindungsgemäßen Stähle, die hier durch die Streckgrenze Re bei 600 °C gekennzeichnet ist, die zwischen 250 und 283 N/mm² liegt. Das entspricht einer Streckgrenzenverminderung gegenüber Raumtemperatur mit mehr als 2,34/3 deutlich über 2/3. Damit kann die kritische Temperatur auf über 600 °C angehoben werden. Dadurch kann der Aufwand für zusätzliche Isolierung gegen ein Aufheizen des Stahles im Brandfall deutlich reduziert werden. Darüberhinaus wird auch die verbesserte Verformbarkeit der erfindungsgemäßen feuerresistenten Stähle gegenüber konventionellen Stählen deutlich. So weisen erfindungsgemäße Stähle mit 0,48 bis 0,54 ein rd. 15 bis 20 % niedrigeres Streckgrenzenverhältnis auf als konventionelle Stähle, die gleich hohe Streckgrenzenwerte besitzen.

## Patentansprüche

1. Feuerresistenter nickelfreier Stahl,insbesondere in Form von Grobblech, mit einer Streckgrenze Re > 280 N/mm² und einem Streckgrenzenverhältnis Re/Rm zwischen 0,4 und 0,6 für den Stahlbau, mit folgender chemischer Zusammensetzung (in Masse-%) :
0,06 bis 0,20 % C,
0,20 bis 0,30 % Si,
0,50 bis 1,60 % Mn,
0,020 bis 0,045 % Al_{lösl},
0,50 bis 0,90 % Cr,
0,10 bis 0,40 % Mo,
0,01 bis 0,05 % V,
sowie gegebenenfalls
bis 0,008 % N,
bis 0,75 % Cu,
bis 0,0040 % B,
bis 0,0030 % Ca,
Rest Eisen und unvermeidbare Verunreinigungen.

2. Verfahren zur Herstellung von Grobblech mit Dicken bis 50 mm aus einem der Stahl der Zusammensetzung nach Anspruch 1, dadurch gekennzeichnet, daß der Stahl im Stand- oder Strangguß zu Brammen vergossen wird, die nach dem Erwärmen auf 1050 bis 1200 °C warmgewalzt werden bei Endwalztemperaturen zwischen 920 und 1000 °C mit anschließender Abkühlung an Luft und daß die Grobbleche im Temperaturbereich von 880 bis 950 °C nicht länger als 30 min normalgeglüht werden.

3. Verfahren nach Anspruch 2, dadurch gekennzeichnet, daß die warmgewalzten und normalgeglühten Grobbleche bei Temperaturen im Bereich von 400 bis 700 °C angelassen werden.

## Claims

1. A fire-resistant nickel-free steel, more particularly in the form of heavy plate, having a yield point Re > 280 N/mm² and a ratio of yield point to tensile strength Re/Rm between 0.4 and 0.6 for steel construction, having the following chemical composition (in % by weight):
0.06 to 0.20 % C
0.20 to 0.30 % Si,
0.50 to 1.60 % Mn,
0.020 to 0.045 % Algol
0.50 to 0.90 % Cr,
0.10 to 0.40 % Mo,
0.01 to 0.05 % V,
and also if necessary
up to 0.008 % N,
up to 0.75 % Cu,
up to 0.0040 % B,
up to 0.0030 % Ca,
residue iron and unavoidable impurities.

2. A process for the production of heavy plate having thicknesses of up to 50 mm from a steel of the composition according to claim 1, characterised in that the steel is cast by vertical or continuous casting into slabs which, after heating to 1050 to 1200°C are hot rolled at final rolling temperatures between 920 and 1000°C with subsequent cooling in air, and the heavy plates are normalised for not longer than 30 minutes in the temperature range of 880 to 950°C.

3. A process according to claim 2, characterised in that the hot rolled and normalised heavy plates are tempered at temperatures in the range of 400 to 700°C.

## Revendications

1. Acier réfractaire exempt de nickel, en particulier sous la forme de tôle forte, ayant une limite d'élasticité Re > 280 N/mm² et un rapport d'élasticité Re/Rm compris entre 0,4 et 0,6, destiné à la construction métallique et présentant la composition chimique suivante (% en poids) :
0,06 à 0,20 % de C,
0,20 à 0,30 % de Si,
0,50 à 1,60 % de Mn,
0,020 à 0,045 % d'Alₛₒₗ
0,50 à 0,90 % de Cr,
0,10 à 0,40 % de Mo,
0,01 à 0,05 % de V,
et éventuellement,
jusqu'à 0,008 % de N,
jusqu'à 0,75 % de Cu,
jusqu'à 0,0040 % de B,
jusqu'à 0,0030 % de Ca,
le reste étant constitué de fer et d'impuretés inévitables.

2. Procédé de fabrication de tôle forte ayant une épaisseur de 50 mm à partir d'un acier ayant la composition selon la revendication 1, caractérisé en ce que l'acier est coulé en une coulée debout ou une coulée en continu pour donner des brames qui, après chauffage entre 1050 et 1200°C, sont laminées à chaud, avec des températures de laminage finales comprises entre 920 et 1000°c, puis sont refroidies à l'air, et en ce que les tôles fortes font l'objet d'un recuit de normalisation dans la plage de températures comprise entre 880 et 950°C sur une durée ne dépassant pas les 30 minutes.

3. Procédé selon la revendication 2, caractérisé en ce que les tôles fortes laminées à chaud et ayant subi un recuit de normalisation sont revenues à des températures situées dans la plage comprise entre 400 et 700°C.
